# FASCICULE DE BREVET EUROPEEN

(11) **EP 3 958 066 B1**
(45) Date de publication et mention de la délivrance du brevet: **24.07.2024**
(21) Numéro de dépôt: 21194853.4
(22) Date de dépôt: 27.01.2015
(51) Int. Cl.: G04B 17/22, G04B 17/06

(54) **PROCÉDÉ DE FABRICATION D'UN RESSORT SPIRAL THERMOCOMPENSÉ**
HERSTELLUNGSVERFAHREN EINES THERMOKOMPENSIERTEN SPIRALFEDERS
METHOD OF MANUFACTURING OF A THERMOCOMPENSATED HAIRSPRING

(30) Priorité: 29.01.2014 CH 1192014
(43) Date de publication de la demande: 23.02.2022
(62) Demande divisionnaire de: 15701046.3
(73) Titulaire: Richemont International S.A., 1752 Villars-sur-Glâne (CH)
(72) Inventeur: BEAU, Philippe, 25170 Recologne (FR); ROQUES-CARMES, Claude, 25000 Besançon (FR); LALLEMENT, Gérard, 25000 Besançon (FR)
(74) Mandataire: P&TS SA (AG, Ltd.)

(56) Documents cités:
- EP-A1- 2 590 325
- WO-A1-2007/000271
- WO-A1-2009/068091
- CH-A2- 699 780

## Description

### Domaine technique

La présente invention concerne un procédé de fabrication d'un ressort spiral thermocompensé destiné à équiper un résonateur balancier-spiral de mouvement d'horlogerie ou autre instrument de précision.

### Etat de la technique

L'organe régulateur des montres mécaniques est conventionnellement composé d'un volant d'inertie, appelé balancier et d'un ressort en forme de spirale, appelé spiral ou ressort spiral, fixé par une extrémité sur l'axe du balancier et par l'autre extrémité sur un pont, appelé coq, dans lequel pivote l'axe du balancier. Plus précisément, le ressort spiral équipant, à ce jour, les mouvements de montres mécaniques est une lame métallique élastique de section rectangulaire enroulée sur elle-même en forme de spirale d'Archimède et comportant de 12 à 15 tours.

Le balancier-spiral oscille autour de sa position d'équilibre (ou point mort). Lorsque le balancier quitte cette position, il arme le spiral. Cela crée un couple de rappel qui, lorsque le balancier est libéré, le fait revenir à sa position d'équilibre. Comme il a acquis une certaine vitesse, donc une énergie cinétique, il dépasse son point mort jusqu'à ce que le couple contraire du spiral l'arrête et l'oblige à tourner dans l'autre sens. Ainsi, le spiral régule la période d'oscillation du balancier.

La précision des montres mécaniques dépend donc de la stabilité de la fréquence propre fondamentale fₒ du résonateur formé du balancier-spiral. Lorsque la température varie, les dilatations thermiques du spiral et du balancier, ainsi que la variation du module de Young du spiral, modifient la fréquence fondamentale propre de cet ensemble oscillant, perturbant la précision de la montre. La fréquence propre fondamentale fₒ est liée aux variations Δf de fréquence via la marche M de l'ensemble oscillant selon l'équation 1: $M = 86400 \left(Δf/{f}_{o}\right)$ dans laquelle 86400 représente le nombre d'oscillations effectuées en 24 heures à une fréquence de 1 Hz.

Plus particulièrement, la fréquence propre fondamentale fₒ d'un résonateur mécanique balancier-spiral peut s'exprimer selon l'équation 2: ${f}_{o} = 1 / 2 {\left({k}_{S}/{J}_{B}\right)}^{1 / 2}$ où kₛ est la raideur du ressort spiral et J_{B} est le moment d'inertie du balancier par rapport à son axe de rotation. En particulier, le moment d'inertie du balancier peut s'exprimer comme: ${J}_{B} = m {{r}_{B}}^{2}$ où m est la masse du balancier et r_{B} est le rayon du balancier. La raideur nominale ks du ressort spiral plat peut être estimée à partir de l'équation 4: ${k}_{S} = \left(E h {w}^{3}\right) / 12 L$ où E est le module d'Young du ressort spiral, w l'épaisseur du spiral, h la largeur du spiral et L la longueur du spiral.

Pour une variation de la température de 1°C, la variation relative de la fréquence du résonateur balancier-spiral Δf par rapport à sa fréquence propre fondamentale fₒ correspond à: $\begin{matrix}Δ f / {f}_{o} = 1 / 2 \left({Δk}_{S}/{k}_{S}-{ΔJ}_{B}/{J}_{B}\right) soit \\ Δ f / {f}_{o} = 1 / 2 \left({β}_{S}+3{α}_{S}-2{α}_{B}\right)\end{matrix}$ où Δks / ks est la variation de la raideur du ressort spiral par rapport à sa raideur nominale et ΔJ_{B} / J_{B} est la variation de l'inertie du balancier par rapport à son inertie nominale, ce qui permet d'introduire pour les perturbations thermiques, β_{S} le coefficient thermoélastique linéaire du ressort spiral, as le coefficient de dilatation linéaire du ressort spiral, et α_{B} le coefficient de dilatation linéaire du balancier.

On comprendra aisément que la raideur ks d'un ressort spiral doit être la plus constante possible, quels que soient, notamment, la température et le champ magnétique. Par exemple, depuis la découverte des alliages Elinvar à base principalement de Fe-Ni-Cr possédant un coefficient thermoélastique β_{S} positif (β_{S} égal à 30 à 40 × 10⁻⁶), la compensation thermique de l'oscillateur mécanique est obtenue en ajustant le coefficient thermoélastique β_{S} du spiral en fonction des coefficients de dilatation thermique du spiral as et du balancier α_{B}, suivant la relation 5.

En ajustant le terme (β_{S} +3α_{S}) à un multiple de la valeur du coefficient de dilatation thermique du balancier soit 2α_{B}, il est possible d'annuler l'équation 5. Ainsi, la variation thermique de la fréquence propre du résonateur peut être éliminée.

Le document EP1422436 décrit un ressort spiral découpé dans une plaque {001} de silicium monocristallin. Le spiral comporte une couche de SiOz, présentant un coefficient thermoélastique opposé à celui du silicium et formée autour de la surface extérieure du spiral, afin de minimiser la dérive thermique de l'ensemble balancier-spiral. La couche de dioxyde de silicium permet également une amélioration des propriétés mécaniques du substrat en silicium.

Le coefficient thermoélastique du silicium est fortement influencé par la température et une compensation de cet effet est nécessaire pour son utilisation dans des applications horlogères. En effet, le coefficient thermoélastique du silicium est de l'ordre de -60 × 10⁻⁶/°C et la dérive thermique d'un ressort spiral en silicium est ainsi d'environ 2 minutes/jour, pour une variation de température de 23°C +/-15°C. Cela le rend incompatible avec les exigences horlogères qui sont de l'ordre de 0.6 seconde/jour/°C dans la gamme de températures comprises entre 8°C et 38°C.

Le document EP2590325 décrit un ressort spiral dont le corps en céramique de type verres borosilicates ou carbure de silicium est revêtu d'une strate de SiO₂, de façon à ce que le résonateur ainsi formé possède une variation de fréquence quasi nulle en fonction de la température. Par la valeur de son coefficient de thermocompensation, le revêtement de SiO₂ assure une quasi indépendance de la température sur le module d'Young du matériau du corps du résonateur.

### Bref résumé de l'invention

L'invention concerne un procédé de fabrication d'un ressort spiral tel que défini dans la revendication indépendante 1 annexée.

Des réalisations préférées de ce procédé sont définies dans les revendications dépendantes.

### Brève description des figures

Des exemples de mise en oeuvre de l'invention sont indiqués dans la description illustrée par les figures annexées dans lesquelles :
la figure 1 montre une vue du dessus d'un ressort spiral selon l'invention;
la figure 2 montre une vue en coupe transversale droite (figure 2a) et longitudinale (figure 2b) du ressort spiral comprenant une âme et un revêtement, selon un mode de réalisation;
la figure 3 montre un exemple de ressort spiral thermocompensé comprenant une virole et un piton, selon l'invention;
la figure 4 montre des micrographies d'une coupe du ressort spiral comprenant un revêtement en dioxyde de silicium, selon un premier (figure 4a) et second (figure 4b) mode de réalisation;
les figures 5 et 6 montrent des micrographies d'une coupe du ressort spiral comprenant un revêtement en dioxyde de silicium selon une vue à un agrandissement de x 5000 (figure 5), à un agrandissement de × 18000 (figure 6); et
la figure 7 est une micrographie d'une coupe du ressort spiral dans montrant une bonne adhérence entre l'âme et le revêtement en dioxyde de silicium.

### Exemple(s) de mode de réalisation de l'invention

La figure 1 montre une vue du dessus d'un ressort spiral 1 et les figures 2a et 2b montrent une vue en coupe longitudinale et transversale du ressort spiral 1 selon l'invention. Selon un mode de réalisation, le ressort spiral 1 comprend une âme 2 formée dans un matériau céramique contenant l'élément silicium dans sa composition (ci-après matériau céramique) et un revêtement 4 de dioxyde de silicium couvrant au moins partiellement la surface extérieure 3 de l'âme 2. Dans la présente description le terme "âme" est utilisé pour décrire une partie centrale, ou encore le corps, du ressort spiral. Le revêtement 4 correspond à une couche déposée superficiellement sur l'âme, ou corps. Dans l'exemple des figures 1 et 2, l'âme a une forme hélicoïdale et comprend au moins une spire de section rectangulaire d'épaisseur w et de hauteur h. On comprendra cependant que la géométrie de l'âme peut être autre que celle illustrée dans cet exemple, par exemple, l'âme peut avoir une section droite circulaire, ou polygonale, ou autre. Le ressort-spiral 1 peut être vu comme étant formé d'une structure composite de type « sandwich » constituée d'une partie centrale, l'âme 2, et le revêtement 4 (voir la figure 2b).

L'âme 2 en matériau céramique a un premier coefficient thermoélastique β_{A} et une première raideur k_{A}. Le revêtement de SiO₂ possède un second coefficient thermoélastique β_{R} de signe opposé au premier coefficient thermoélastique β_{A}, et une seconde raideur k_{R}.

Les matériaux céramiques les plus courants, ayant des propriétés diélectriques, comprennent les alumines (Al₂O₃), les nitrures d'aluminium (AIN), l'oxyde de béryllium (BeO), le quartz, le nitrure de silicium (Si₃N₄), l'oxynitrure de silicium et d'aluminium (SiAlON). Dans une variante du mode de réalisation, le matériau céramique comprend un nitrure de silicium, un carbure de silicium, ou un oxynitrure de silicium. Plus particulièrement, le matériau céramique peut comprendre l'un ou une combinaison des composés: nitrure de silicium (Si₃N₄), SiC ou l'oxynitrure de silicium et d'aluminium (SiAlON), qui comportent l'élément silicium dans leur composition. De façon préférée, le matériau céramique comprend au moins l'une des structures composites suivantes: Si₃N₄-SiC, Si₃N₄-TiCN, Si₃N₄-SiAlON, Si₃N₄-AlN, Si₃N₄-Al₂O₃, Si₃N₄-ZrO₂, SiC-SiAlON, Si-SiC, SiC-Si₃N₄-Si₂N₂O ou SiAlON-TiN, ou un composite comportant au moins l'un de ces composés. Le matériau céramique peut également comprendre un composite de type fibres telles que des fibres de SiC dispersées dans une matrice céramique (SiC par exemple) de SiC (composite SiC - SiC), ou encore un composite de structure aciculaire (exemple β Si₃N₄) dans une matrice de structure équiaxe (par exemple α Si₃N₄) (composite Si₃N₄ - Si₃N₄). Dans un mode de réalisation privilégié, le matériau céramique comprend au moins l'une des structures composites suivantes: Si₃N₄-SiAlON ou α-Si₃N₄ - β-Si₃N₄.

La table I reporte des valeurs de densité, porosité ouverte, module de Young, contrainte maximale de flexion, module de Weibull, ténacité et de conductivité thermique pour le Si3N4, SiC et SiAlON.

**Table I -**

| Caractéristiques | Si₃N₄ | SiC | SiAlON |
|---|---|---|---|
| Densité | 3,2 | 3,10 | 3,25 |
| Porosité ouverte (%) | 0 | < 3 | 0 à 5 |
| Module d'Young (GPa) | 300 | 410 | 300 |

| Contrainte maximale de flexion (MPa) | 750 (tests 3 points) | 410 (tests 4 points) | 450 |
|---|---|---|---|
| Module de Weibull | 15 | 10 | ≥ 10 |
| Ténacité ( $MPa \sqrt{m}$) | 6,5 | 3,2 | ≥ 4 |
| Conductivité thermique (W/m.K) à 20°C | 22 | 110 | 20 |

Des exemples du matériau céramique à l'état massif comprennent le Si₃N₄, fourni par la société H.C. STARCK CERAMICS sous la référence SSN Star Ceram^{™} N700, ou par la société UMICORE sous la référence FRIALIT HP79; le SiC fourni par la société E.S.K. CERAMICS pour le SiC, sous la référence EKASIC^{™} F SiC 100; et le SiAlON par la société KENNAMETAL pour le SiAlON sous la référence TK4. Le tableau I compare les propriétés de ces matériaux à l'état massif.

Le matériau céramique a de bonnes propriétés à la fois à température ambiante et à haute température. De tels matériaux céramiques sont classiquement utilisés comme matériaux constitutifs des moteurs, des paliers, des éléments de turbines à gaz, en particulier en raison de leur bonne résistance thermique, de leur faible dilatation thermique, de leurs bonnes propriétés mécaniques et de leur bonne résistance à la corrosion. On peut citer également leur utilisation dans l'industrie des semiconducteurs, par exemple pour les masques en nitrure de silicium. Le matériau céramique est avantageux pour les applications horlogères puisqu'il possède une densité faible et un coefficient de dilatation linéaire du même ordre de grandeur que celui du silicium. Il possède en outre un module de Young qui est du double voire du triple de celui du silicium, une résistance à la flexion, une ténacité très supérieure à celle du silicium, ainsi qu'une insensibilité aux champs magnétiques. Le matériau céramique monolithique est également avantageux de par ses propriétés réfractaires et sa bonne résistance à la corrosion sèche et humide.

L'élaboration du matériau céramique peut être réalisée à l'aide d'un procédé de frittage ou tout autre procédé adapté. Contrairement à la fabrication d'un ressort spiral en silicium qui nécessite sa réalisation à partir d'une plaque usinée de type "wafer", l'âme 2 dans le matériau céramique peut être usinée à partir d'un bloc quelconque dans le matériau céramique de manière à obtenir une épaisseur (par exemple 150 µm) correspondant substantiellement à la hauteur souhaitée du ressort spiral 1. Des usinages préliminaires de plaques issues de blocs industriels peuvent être réalisés par découpe, meulage, rodage puis polissage mécanique ou chimique. L'usinage lui-même peut être réalisé à l'aide d'un procédé de gravure humide ou sèche. Par exemple, l'usinage peut être réalisé à l'aide d'un procédé de gravure ionique réactive tel que le procédé DRIE (Deep Reaction Ion Etching). Le procédé DRIE favorise la gravure profonde et une bonne précision sur les formes gravées. Il favorise également la formation de parois verticales sur l'âme 2 ainsi gravée.

Il est également possible d'usiner l'âme 2 avec la forme spiralée à l'aide d'un procédé de découpe laser. Par exemple, un faisceau laser pulsé de diamètre compris en 10 microns et 30 microns peut être utilisé. La longueur d'onde sélectionnée peut être de λ = 532 nm, avec une durée des impulsions comprise entre 5 et 15 picosecondes, et ce, pour une cadence comprise dans l'intervalle 200 KHz à 1000 KHz. Il est également possible de réaliser la découpe avec des impulsions laser uniques ou des trains d'impulsions avec des énergies comprises entre 5 et 80 micro joules, , séparées par des intervalles de 1 à 5 microsecondes. Les trains d'impulsions peuvent être composés de 2 à 10 impulsions laser séparés de 10 à 50 ns.

L'épaisseur t_{R} du revêtement 4 peut être ajustée de manière à obtenir une valeur souhaitée du coefficient thermoélastique du ressort spiral β_{S}. En effet, le coefficient thermoélastique du ressort spiral β_{S} dépend de la combinaison du premier coefficient thermoélastique β_{A} et du second coefficient thermoélastique β_{R} et peut donc être modifié en modifiant l'épaisseur t_{R} du revêtement 4.

De plus, la section de l'âme 2 peut être ajustée de manière à obtenir une valeur souhaitée de la raideur du ressort spiral ks. La raideur du ressort spiral ks est déterminée par une combinaison de la raideur de l'âme k_{A} et de la raideur du revêtement k_{R}.

En fait, selon l'invention, la section de l'âme 2 ainsi que l'épaisseur t_{R} du revêtement 4 peuvent être ajustées de façon indépendante afin de modifier indépendamment la valeur de la raideur du ressort spiral ks et la valeur de coefficient thermoélastique du ressort spiral β_{S}.

En pratique, l'épaisseur du revêtement 4 sera comprise entre 0.1 µm et 10 µm, et préférablement entre 1 µm et 6 µm, ou encore plus préférablement entre 2 µm et 5 µm.

L'invention concerne également le réglage du ressort spiral 1 de manière à ajuster la raideur ks du ressort spiral 1 et la minimisation des variations des propriétés de dilatation et d'élasticité du ressort spiral 1 de façon à minimiser les variations thermiques du ressort spiral 1.

Selon un mode de réalisation, un procédé de réglage du ressort spiral 1 comprend:
l'ajustement de la section de l'âme 2 de manière à obtenir une valeur prédéterminée de la première raideur k_{A}; et
la formation du revêtement de dioxyde de silicium 4 ayant une épaisseur prédéterminée t_{R} sur au moins une portion de l'âme 2 de manière à obtenir une valeur prédéterminée du second coefficient thermoélastique β_{R}.

L'ajustement de la section de l'âme 2 est réalisé avant l'étape de formation d'un revêtement de dioxyde de silicium. L'ajustement de la section de l'âme 2 peut être réalisé par enlèvement de matière à la périphérie de l'âme. De préférence, l'enlèvement de la matière sur l'âme 2 formée du matériau céramique est réalisé au moyen d'une attaque chimique isotrope de l'âme 2. Par exemple, l'enlèvement de la matière peut être réalisé par une attaque dans une solution à chaud d'acide phosphorique avec ou sans acide nitrique et eau, pour ajuster l'épaisseur de l'âme en nitrure de silicium.

La valeur prédéterminée de la première raideur k_{A} correspond à la valeur que doit avoir la première raideur k_{A} de l'âme 2 (sans le revêtement) permettant au ressort spiral 1 (l'âme avec le revêtement) d'avoir une valeur souhaitée pour la raideur ks du ressort spiral 1. La raideur ks du ressort spiral 1 correspond à une combinaison de la première raideur k_{A} et de la seconde raideur k_{R}.

La valeur prédéterminée de la première raideur k_{A} peut être calculée en fonction de la seconde raideur k_{R}, qui dépend de l'épaisseur t_{R} du revêtement 4 et de la valeur souhaitée de la raideur ks du ressort spiral 1. Le calcul de la valeur prédéterminée de la première raideur k_{A} peut être réalisé à l'aide de simulations numériques utilisant des éléments finis en fonction de la raideur du ressort spiral ks souhaitée.

Dans un mode de réalisation, le procédé comprend une étape de mesure d'une première raideur mesurée k_{Am}, et une étape de comparaison de la première raideur mesurée k_{Am} par rapport à une valeur prédéterminée (souhaitée) de la première raideur k_{A}. La quantité de matière à enlever pour l'ajustement de la section de l'âme 2 de sorte à obtenir la valeur prédéterminée de la première raideur k_{A} peut alors être déterminée à partir de l'écart entre la première raideur mesurée k_{Am} et la valeur prédéterminée de la première raideur k_{A}. La relation entre la première raideur k_{A} et la quantité de matière à enlever est donnée par l'équation 4 dans laquelle la raideur du ressort spiral ks est remplacée par la première raideur k_{A} de l'âme 2 et où E est le module d'Young de l'âme, w, h et L respectivement l'épaisseur, la hauteur et la longueur de l'âme 2.

La mesure de la première raideur k_{A} peut être réalisée en alternance avec l'étape d'ajustement de la section de l'âme 2. Alternativement, la mesure de la première raideur k_{Am} peut être réalisée simultanément avec l'étape d'ajustement de la section de l'âme 2.

De façon préférée, l'ajustement de la section de l'âme 2 comprend un enlèvement de matière correspondant à une épaisseur d'environ 0.1 µm à 3 µm à la périphérie de l'âme 2.

La formation du revêtement de dioxyde de silicium 4 est réalisée au moins sur une portion de l'âme 2. Par exemple, le revêtement 4 peut couvrir toutes les faces 3 de l'âme 2, ou seulement certaines faces 3 de l'âme 2. Selon un mode de réalisation où l'âme est réalisée sur un substrat par gravure, le revêtement 4 peut ne couvrir que les trois faces libres de l'âme 2 mais pas la face solidaire au substrat. L'épaisseur t_{R} du revêtement 4 est déterminée de sorte à obtenir une valeur prédéterminée du second coefficient thermoélastique β_{R} du revêtement 4.

La croissance du revêtement 4 en dioxyde de silicium, correspondant à une oxydation dite passive, peut être réalisée par thermo-oxydation en présence d'agents oxydants ou par thermo-oxydation rapide à des températures comprises entre 800°C et 1600°C, et préférentiellement à des températures comprises entre 1000°C et 1200°C. Les agents oxydants peuvent comprendre l'oxygène et/ou la vapeur d'eau (thermo-oxydation humide). Les agents oxydants peuvent également comprendre, par exemple et sans être exhaustif, l'ozone, des mélanges oxygène-azote, ou oxygène-hélium.

La croissance de la couche d'oxyde de silicium peut encore être réalisée par oxydation plasma à basse température (entre 300°C à 600°C et préférablement entre 400°C et 500°C) à l'aide d'un plasma oxygène. Dans ce cas, l'âme 2 peut être mise en position anodique de façon à éviter des effets de pulvérisation dans la couche d'oxyde. A cette fin, l'âme 2 peut être mise en contact avec un plasma d'oxygène généré par une source radiofréquence, ou par une source micro-ondes, toutes deux positionnées à quelques centimètres de l'âme 2. La surface de l'âme 2 est principalement soumise aux espèces ionisées du plasma (ions, électrons). Une cathode est située à plusieurs dizaines de centimètres de l'âme à oxyder. On peut également réaliser la couche d'oxyde de silicium par dépôt chimique en phase vapeur assistée par plasma (plasma-enhanced chemical vapor déposition, PECVD) avec une épaisseur variant entre 0,2 et 10 micromètres et, préférentiellement, entre 2 et 5 micromètres.

Avantageusement, les liaisons chimiques à caractère partiellement covalent des céramiques à base de silicium comprenant un nitrure, carbure ou oxynitrure de silicium favorisent la continuité des structures à l'interface entre le matériau céramiques et la couche de SiO₂.

La composition et la structure du revêtement 4 en dioxyde de silicium dépendent du mode d'élaboration du matériau céramique monolithique. Dans le cas où le matériau céramique comprend le nitrure de silicium élaboré par frittage en phase solide sous pression isostatique à chaud (HIP SN) ou par une technologie de déposition chimique en phase vapeur (CVD), les deux procédés se réalisant sans ajout de matière, le revêtement 4 contient essentiellement du SiO₂ amorphe sans perturbation sur la texture du matériau céramique.

Lorsque le matériau céramique est élaboré par un procédé de frittage en phase liquide en présence d'ajouts de types oxyde de magnésium (MgO), oxyde d'yttrium (Y₂O₃), oxydes de terres rares (Re₂O₃), le revêtement 4 comprend des composés dispersés dans le revêtement de silice et le composé SizNzO à l'interface entre la céramique et le revêtement de silice (par exemple le composé Y₂Si₂O₇ dans le cas d'ajout de Y₂O₃). En particulier, la réaction d'oxydation formant le revêtement 4 peut être exprimée par les équations 6 et 7:

Si₃N₄ + 3/4 O₂ → 3/2 SizNzO + 1/2 N₂ (6)

Si₃N₄ + SiO₂ → 2 SizNzO + N₂ (7)

Les produits gazeux de ces réactions (N₂) provoquent la formation de porosités (bulles) dans le revêtement 4.

La composition de la couche superficielle de l'âme 2 en céramique est en outre modifiée par différents mécanismes de diffusion cationique des éléments des ajouts.

La présence de l'élément silicium dans le substrat de matériau céramique constituant l'âme 2 du ressort spiral 1 permet une bonne adhésion du revêtement 4 au substrat céramique. Cette bonne adhésion est due à une continuité à l'échelle atomique entre le substrat et le revêtement 4 dans une zone d'accommodation (aussi connue selon l'expression anglaise de "terrace région") de quelques distances atomiques à partir de la surface du substrat.

Le matériau céramique contenant l'élément silicium dans sa composition a de préférence une résistivité qui est typiquement très élevée (> 10¹² Ω.m) et donc peut être considéré comme un matériau diélectrique. Lorsque le revêtement 4 de silice est réalisé sur un tel matériau céramique diélectrique, la strate silicique croît à partir de l'extrême surface du substrat, assurant une bonne adhérence du revêtement sur le substrat, et éliminant la diffusion de l'oxygène à l'intérieur de l'âme 2, comme cela est constaté lors des opérations d'oxydation de la silice.

Les figure 4a et 4b concernent des micrographies obtenues par microscopie électronique à balayage, montrant une vue en coupe du ressort spiral 1 comprenant l'âme 2 dans le matériau céramique et le revêtement 4 en dioxyde de silicium formé par le procédé d'oxydation thermique sous air à 1200°C pendant deux heures (figure 4a), et par le procédé d'oxydation plasma à basse température à l'aide d'un plasma oxygène (figure 4b), dans des conditions privilégiant l'oxydation passive du matériau céramique. Un enrobage protégeant le revêtement 4 lors de l'opération de coupe métallographique est également visible aux figures 4a et 4b.

Les figures 5 et 6 montrent des micrographies, obtenues par microscopie électronique à balayage, d'une coupe du ressort spiral comprenant le revêtement 4 en dioxyde de silicium selon une vue à un agrandissement de × 5000 (figure 5), à un agrandissement de × 18000 (figure 6). Le revêtement 4 est formé par un procédé d'oxydation plasma à basse température. La figure 7 montre une autre micrographie, également obtenue par microscopie électronique à balayage, d'une coupe du ressort spiral dans laquelle on peut voir une bonne adhérence entre l'âme et le revêtement en dioxyde de silicium, même dans les zones présentant des arrachements granulaires (une telle zone est représentée sur la figure 7 par le numéro 8).

L'épaisseur de la couche d'oxyde de silicium peut être estimée à l'aide de paramètres tels que le temps d'oxydation; le degré d'hygrométrie et la température. En effet, les lois cinétiques de croissance des couches d'oxydes sont connues (lois paraboliques, lois arc tangente, ou fonctions linéaires).

Encore dans un mode de réalisation, le procédé comprend une étape de réduction de l'épaisseur du revêtement 4. Cette étape dans laquelle une fraction de l'épaisseur du revêtement 4 est enlevée par attaque chimique, permet d'ajuster plus finement la raideur ks du ressort spiral 1. Cette étape qui est réalisée après l'étape de formation du revêtement de dioxyde de silicium 4 sur l'âme 2 permet également de faire un ajustement fin de la valeur prédéterminée du second coefficient thermoélastique β_{R}.

Un aspect important du procédé de l'invention est que l'obtention de la valeur prédéterminée de la première raideur k_{A} peut être réalisée en une seule étape.

Dans le cas d'une âme en silicium de l'art d'antérieur, l'ajustement de la section de l'âme par l'enlèvement de la matière est typiquement réalisé à l'aide d'une première étape de croissance d'une couche d'oxyde sur l'âme et d'une seconde étape d'attaque de la couche d'oxyde. En effet, sur le silicium, la croissance de la couche d'oxyde se fait en bonne partie au détriment du substrat en silicium, typiquement dans une portion correspondant à environ 44% de l'épaisseur totale de la couche. Ce procédé d'ajustement en deux étapes est nécessaire pour contrôler avec une précision suffisante l'enlèvement du silicium. Au contraire, l'enlèvement de la matière de l'âme 2 de l'invention en matériau céramique peut être réalisé par une attaque chimique de façon isotrope et contrôlée. Par conséquent, l'ajustement de la section de l'âme 2 peut être réalisé avant l'étape de formation d'un revêtement de dioxyde de silicium 4.

L'invention concerne également un résonateur balancier-spiral (non illustré) pour un mouvement d'horlogerie ou autre instrument de précision comprenant le ressort spiral 1 coopérant avec un balancier.

Dans un tel résonateur, la valeur de la raideur ks du ressort spiral 1 est déterminée de manière à obtenir une valeur de consigne dans sa tolérance pour la fréquence propre fondamentale fₒ du résonateur balancier-spiral (voir Equation 2). Comme décrit ci-dessus, la valeur de la raideur ks du ressort spiral 1 est déterminée par la section de l'âme 2 et l'épaisseur t_{R} du revêtement 4. La fréquence propre fondamentale fₒ du résonateur balancier-spiral est typiquement comprise entre 2 Hz et 20 Hz, ou encore entre 2 Hz et 5 Hz.

La valeur prédéterminée du coefficient thermoélastique du ressort spiral β_{S} peut également être ajustée de manière à compenser le terme (3α_{S} - 2α_{B}) de l'équation 5.

L'âme 2 en matériau céramique contenant l'élément de silicium a typiquement un premier coefficient thermoélastique β_{A} négatif qui doit être partiellement compensé par le revêtement de silice 4 ayant un second coefficient thermoélastique β_{R} positif d'environ 140×10⁻⁶/°C. Dans le cas d'un balancier en cuivre-béryllium, la combinaison du premier coefficient thermoélastique β_{A} et du second coefficient thermoélastique β_{R} devrait résulter dans une valeur prédéterminée du coefficient thermoélastique β_{S} du ressort spiral 1 autour de +18×10⁻⁶/°C. La valeur prédéterminée du coefficient thermoélastique β_{S} du ressort spiral 1 peut être obtenue en ajustant la section de l'âme 2 et l'épaisseur t_{R} du revêtement 4.

La compensation du terme (3α_{S} - 2α_{B}) de l'équation 5 par le coefficient thermoélastique du ressort spiral β_{S} permet de minimiser la dérive thermique du résonateur balancier-spiral, et donc les variations de la marche diurne instantanée d'une montre comprenant un tel résonateur. Le résonateur balancier-spiral peut présenter une invariance des propriétés de dilatation et d'élasticité du ressort spiral 1 dans une gamme définie de températures comprise, d'après le COSC, entre 8°C et 38°C. Un tel résonateur est également insensible aux champs magnétiques extérieurs.

La figure 3 montre un exemple d'un ressort spiral 1 thermocompensé en céramique réalisé selon la méthode de l'invention avec une virole 5 et un piton 6 (la virole et le piton sont réalisés concomitamment avec le ressort spiral 1).

Même si cela ne fait pas partie de l'objet revendiqué, l'idée de base de la présente invention est également applicable à d'autres types de résonateurs capables de réguler un mouvement horloger mécanique, tel que notamment un résonateur en forme de diapason.

### Notations employées dans le texte et sur les figures

- 1: ressort spiral
- 2: âme
- 3: surface de l'âme
- 4: revêtement d'oxyde de silicium
- 5: virole
- 6: piton
- 7: enrobage
- 8: zone présentant des arrachements granulaires
- α_{B}: coefficient de dilatation linéaire d'un balancier
- α_{S}: coefficient de dilatation linéaire d'un ressort spiral
- β_{A}: premier coefficient thermoélastique de-l'âme constitutive du spiral
- β_{R}: second coefficient thermoélastique d'un revêtement
- β_{S}: coefficient thermoélastique du ressort spiral thermocompensé
- Δf: variation de la fréquence d'un résonateur balancier-spiral
- ΔJ_{B}: variation du moment d'inertie du balancier
- Δkₛ: variation de la raideur du ressort spiral
- t_{R}: épaisseur du revêtement
- fₒ: fréquence propre fondamentale du résonateur balancier-spiral
- J_{B}: moment d'inertie du balancier
- J_{Bo}: moment d'inertie nominal du balancier
- k_{A}: première raideur de l'âme
- k_{Am}: première raideur mesurée de l'âme constitutive du spiral
- k_{R}: seconde raideur du revêtement
- k_{S}: raideur du ressort spiral thermocompensé
- w: épaisseur du ressort spiral
- m: masse du balancier
- L: longueur du ressort spiral
- r_{B}: rayon du balancier
- h: hauteur du ressort spiral

## Revendications

1. Procédé de fabrication d'un ressort spiral (1) ayant une raideur souhaitée (Ks) et un coefficient thermique souhaité (βs), destiné à équiper un résonateur mécanique balancier-spiral de mouvement d'horlogerie ou autre instrument de précision, comprenant les étapes :
de réaliser une âme (2) fabriquée dans un matériau céramique contenant l'élément silicium,
de mesurer une première raideur (K_{AM}) de l'âme (2) et de comparer la première raideur (K_{AM}) mesurée, par rapport à une valeur prédéterminée (KA) de la raideur de l'âme adaptée à la raideur souhaitée (K_{S}) du ressort spiral, l'âme ayant un premier coefficient thermoélastique (β_{A});
d'ajuster la section de l'âme (2) de manière à obtenir ladite valeur prédéterminée (K_{A}) de la première raideur
de former un revêtement de dioxyde de silicium (4) sur au moins une portion de l'âme (2), ledit revêtement (4) ayant une épaisseur (t_{R}), une seconde raideur (k_{R}) et un second coefficient thermoélastique (β_{R}) de signe opposé au premier coefficient thermoélastique (β_{A}) ;
la première raideur (K_{A}) de l'âme et l'épaisseur (t_{R}) du revêtement étant définies de manière à ce que le ressort présente la raideur souhaitée (Ks), et le premier coefficient thermoélastique (β_{A}) de l'âme et le second coefficient thermoélastique (β_{R}) du revêtement étant déterminés de manière à ce que le ressort présente le coefficient thermique souhaité (βs).

2. Procédé selon la revendication 1, dans lequel l'étape d'ajuster la section de l'âme est effectuée par enlèvement de matière, la quantité de matière à enlever est déterminée en fonction de la valeur prédéterminée (K_{A}) de la première raideur selon l'équation 4' : ${K}_{A} = \left(E h {w}^{3}\right) / 12 L$ dans laquelle :
K_{A} désigne la valeur prédéterminée de la première raideur de l'âme (2) ;
E désigne le module d'Young de l'âme (2) ;
w désigne l'épaisseur de l'âme (2) ;
h désigne la hauteur de l'âme (2) ; et
L désigne la longueur de l'âme (2) ;

3. Procédé selon la revendication 2, dans lequel la quantité de matière à enlever correspond à une épaisseur d'environ 0.1 µm à 3 µm à la périphérie de l'âme (2).

4. Procédé selon l'une des revendications 2 ou 3, dans lequel les étapes de mesure d'une première raideur (K_{AM}) mesurée et d'enlever une quantité de matière sont effectuées en alternance ou simultanément.

5. Procédé selon l'une des revendications 1 à 4, dans lequel la valeur prédéterminée (K_{A}) de la première raideur est calculée en fonction de la seconde raideur (k_{R}), dépendante de l'épaisseur (t_{R}) du revêtement (4) et de la valeur souhaitée (K_{S}) de la raideur du ressort.

6. Procédé selon l'une des revendications 1 à 5, dans lequel la valeur prédéterminée (K_{A}) de la première raideur est déterminée à l'aide de simulations numériques utilisant des éléments finis en fonction de la raideur du ressort spiral (ks) souhaitée.

7. Procédé selon l'une des revendications 2 à 4 ou selon l'une des revendications 5 et 6 lorsqu'elles dépendent de la revendication 2, dans lequel l'étape d'enlever une quantité de matière est réalisée au moyen d'une attaque chimique isotrope de l'âme (2).

8. Procédé selon l'une des revendications 1 à 7, dans lequel l'étape d'ajuster la section de l'âme (2) n'inclut pas de formation de revêtement de dioxyde de silicium.

9. Procédé selon l'une des revendications 1 à 7, dans lequel l'étape de former le revêtement de dioxyde de silicium (4) est réalisée par thermo-oxydation en présence d'agents oxydants ou par thermo-oxydation rapide à des températures comprises entre 800°C et 1600°C ou par oxydation plasma à une température comprise entre 300°C et 600°C à l'aide d'un plasma oxygène, ou par dépôt chimique en phase vapeur assistée par plasma.

10. Procédé selon la revendication 9, dans lequel l'épaisseur (t_{R}) dudit revêtement (4) est estimée à partir de paramètres tels que temps d'oxydation, degré d'hygrométrie et température, d'après les lois cinétiques de croissance des couches d'oxyde.

11. Procédé selon l'une des revendications 1 à 10, comprenant en outre une étape de réduction de l'épaisseur du revêtement (4) de sorte à ajuster la raideur (Ks) du ressort et/ou la valeur prédéterminée du second coefficient thermoélastique (βR).

## Patentansprüche

1. Verfahren zur Herstellung einer Spiralfeder (1) mit einer gewünschten Steifigkeit (Ks) und einem gewünschten Wärmekoeffizienten (βs), dazu bestimmt, einen mechanischen Unruhfederresonator eines Uhrwerks oder ein anderes Präzisionsinstrument auszustatten, mit den Schritten:
Herstellen eines Kerns (2) aus einem keramischen Material, welches das Element Silizium enthalt,
Messen einer ersten Steifigkeit (k_{AM}) des Kerns (2) und Vergleichen der ersten gemessenen Steifigkeit (k_{AM}), in Bezug auf einen vorgegebenen Wert (K_{A}) der Steifigkeit des Kerns, an die gewünschte Steifigkeit (Ks) der Spiralfeder angepasst, wobei der Kern einen ersten thermoelastischen Koeffizienten (β_{A}) aufweist;
Anpassen des Querschnitts des Kerns (2), um den vorgegebenen Wert (K_{A}) der ersten Steifigkeit zu erhalten;
Formen einer Beschichtung aus Siliziumdioxid (4) auf mindestens einem Teil des Kerns (2), wobei die besagte Beschichtung (4) eine Dicke (t_{R}), eine zweite Steifigkeit (k_{R}) und einen zweiten thermoelastischen Koeffizienten (β_{R}) mit entgegengesetztem Vorzeichen zum ersten thermoelastischen Koeffizienten (β_{A}) aufweist;
wobei die erste Steifigkeit (k_{A}) des Kerns und die Dicke (t_{R}) der Beschichtung so definiert sind, dass die Feder die gewünschte Steifigkeit (Ks) hat, und der erste thermoelastische Koeffizient (β_{A}) des Kerns und der zweite thermoelastische Koeffizient (β_{R}) der Beschichtung bestimmt werden, dass die Feder den gewünschten Wärmekoeffizienten (βs) hat.

2. Verfahren gemäss Anspruch 1, worin der Schritt der Anpassung des Kernquerschnitts durch Materialabtrag durchgeführt wird, wobei die abzutragende Materialmenge in Abhängigkeit vom vorgegebenen Wert (k_{A}) der ersten Steifigkeit gemäss der Gleichung 4' bestimmt wird: ${K}_{A} = \left(E h {w}^{3}\right) / 12 L$ worin:
K_{A} den vorgegebenen Wert der ersten Steifigkeit des Kerns (2) bezeichnet;
E das Young-Modulus des Kerns (2) bezeichnet;
w die Dicke des Kerns (2) bezeichnet;
h die Höhe des Kerns (2) bezeichnet; und
L die Länge des Kerns (2) bezeichnet.

3. Verfahren gemäss Anspruch 2, worin die abzutragende Materialmenge einer Dicke von etwa 0,1 µm bis 3 µm am Umfang des Kerns (2) entspricht.

4. Verfahren gemäss einem der Ansprüche 2 oder 3, worin die Schritte Messen einer ersten gemessenen Steifigkeit (K_{AM}) und Abtragen einer Materialmenge abwechselnd oder gleichzeitig durchgeführt werden.

5. Verfahren gemäss einem der Ansprüche 1 bis 4, worin der vorgegebene Wert (K_{A}) der ersten Steifigkeit als eine Funktion der zweiten Steifigkeit (k_{R}), abhängig von der Dicke (t_{R}) der Beschichtung (4) und des gewünschten Werts (Ks) der Federsteifigkeit berechnet wird.

6. Verfahren gemäss einem der Ansprüche 1 bis 5, worin der vorgegebene Wert (k_{A}) der ersten Steifigkeit mittels numerischer Simulationen unter Verwendung finiter Elemente als eine Funktion der gewünschten Spiralfedersteifigkeit (ks) bestimmt wird.

7. Verfahren gemäss einem der Ansprüche 2 bis 4 oder gemäss einem der Ansprüche 5 und 6, wenn von Anspruch 2 abhängig, worin der Schritt des Abtragens einer Materialmenge durch einen isotropen chemischen Angriff auf den Kern (2) erfolgt.

8. Verfahren gemäss einem der Ansprüche 1 bis 7, worin der Schritt des Anpassens des Querschnitts des Kerns (2) keine Bildung einer Siliziumdioxidbeschichtung umfasst.

9. Verfahren gemäss einem der Ansprüche 1 bis 7, worin der Schritt der Bildung der Siliziumdioxidbeschichtung (4) durch Thermooxidation in Gegenwart von Oxidationsmitteln oder durch schnelle Thermooxidation bei Temperaturen zwischen 800°C und 1600°C erfolgt oder durch Plasmaoxidation bei einer Temperatur zwischen 300°C und 600°C unter Verwendung eines Sauerstoffplasmas, oder durch plasmaunterstützte chemische Gasphasenabscheidung erfolgt.

10. Verfahren gemäss Anspruch 9, worin die Dicke (t_{R}) der besagten Beschichtung (4) anhand von Parametern wie Oxidationszeit, Feuchtigkeitsgrad und Temperatur gemäss den kinetischen Wachstumsgesetzen der Oxidschichten geschätzt wird.

11. Verfahren gemäss einem der Ansprüche 1 bis 10, zudem umfassend einen Schritt zum Reduzieren der Dicke der Beschichtung (4), um die Steifigkeit (Ks) der Feder und/oder den vorgegebenen Wert des zweiten thermoelastischen Koeffizienten (βR) anzupassen.

## Claims

1. Method for manufacturing a spiral spring (1) having a desired stiffness (Ks) and a desired thermal coefficient (βs), designed to equip a mechanical balance-spring resonator of a watch movement or other precision instrument, comprising the steps of:
producing a core (2) made of a ceramic material containing the element silicon,
measuring a first stiffness (k_{AM}) of the core (2) and comparing the first measured stiffness (k_{AM}), relative to a predetermined value (K_{A}) of the stiffness of the core adapted to the desired stiffness (Ks) of the spiral spring, the core having a first thermoelastic coefficient (β_{A});
adjusting the section of the core (2) so as to obtain said predetermined value (K_{A}) of the first stiffness;
forming a coating of silicon dioxide (4) on at least one portion of the core (2), said coating (4) having a thickness (t_{R}), a second stiffness (k_{R}) and a second thermoelastic coefficient (β_{R}) of sign opposite to the first thermoelastic coefficient (β_{A});
the first stiffness (k_{A}) of the core and the thickness (t_{R}) of the coating being defined so that the spring has the desired stiffness (Ks), and the first thermoelastic coefficient (β_{A}) of the core and the second thermoelastic coefficient (β_{R}) of the coating being determined so that the spring presents the desired thermal coefficient (βs).

2. Method according to claim 1, wherein the step of adjusting the section of the core is carried out by removing material, the quantity of material to be removed being determined as a function of the predetermined value (k_{A}) of the first stiffness according to the equation 4': ${K}_{A} = \left(E h {w}^{3}\right) / 12 L$ in which:
K_{A} designates the predetermined value of the first stiffness of the core (2);
E designates the Young modulus of the core (2);
w designates the thickness of the core (2);
h designates the height of the core (2); and
L designates the length of the core (2).

3. Method according to claim 2, wherein the quantity of material to be removed corresponds to a thickness of approximately 0.1 µm to 3 µm at the periphery of the core (2).

4. Method according to one of the claims 2 or 3, wherein the steps of measuring a first measured stiffness (K_{AM}) and removing a quantity of material are carried out alternately or simultaneously.

5. Method according to one of the claims 1 to 4, wherein the predetermined value (K_{A}) of the first stiffness is calculated as a function of the second stiffness (k_{R}), dependent on the thickness (t_{R}) of the coating (4) and the desired value (Ks) of the spring stiffness.

6. Method according to one of the claims 1 to 5, wherein the predetermined value (k_{A}) of the first stiffness is determined by means of numerical simulations using finite elements as a function of the desired spiral spring stiffness (ks).

7. Method according to one of the claims 2 to 4 or according to one of the claims 5 and 6 when dependent on claim 2, wherein the step of removing a quantity of material is carried out by means of an isotropic chemical attack on the core (2).

8. Method according to one of the claims 1 to 7, wherein the step of adjusting the section of the core (2) does not include the formation of a silicon dioxide coating.

9. Method according to one of the claims 1 to 7, wherein the step of forming the silicon dioxide coating (4) is carried out by thermo-oxidation in the presence of oxidizing agents or by rapid thermo-oxidation at temperatures comprised between 800°C and 1600°C or by plasma oxidation at a temperature comprised between 300°C and 600°C using an oxygen plasma, or by plasma-assisted chemical vapor deposition.

10. Method according to claim 9, wherein the thickness (t_{R}) of said coating (4) is estimated from parameters such as oxidation time, degree of humidity and temperature, according to the kinetic laws of growth of the oxide layers.

11. Method according to one of the claims 1 to 10, further comprising a step of reducing the thickness of the coating (4) so as to adjust the stiffness (Ks) of the spring and/or the predetermined value of the second thermoelastic coefficient (βR).
